# EUROPÄISCHE PATENTANMELDUNG

(11) **EP 4 751 581 A1**
(43) Veröffentlichungstag der Anmeldung: **03.06.2026**
(21) Anmeldenummer: 24215793.1
(22) Anmeldetag: 27.11.2024
(51) Int. Cl.: A24B 13/00, D04H 1/4258, D04H 1/4291, D04H 1/544, D04H 1/64, D04H 1/645, D04H 1/68

(54) **ORALER BEUTEL UMFASSEND EINE BEUTELHÜLLE AUS EINEM CHEMISCH VERFESTIGTEN VLIESSTOFF UND EIN DARIN ANGEORDNETES FÜLLMATERIAL**

(71) Anmelder: pely-tex GmbH & Co. KG, 23812 Wahlstedt (DE)
(72) Erfinder: RÖTTGER, Henning, 24568 Kaltenkirchen (DE); STEINKE, Ulrike, 24641 Stuvenborn (DE)
(74) Vertreter: Hauck Patent- und Rechtsanwälte PartmbB

(57) **Zusammenfassung**

Oraler Beutel umfassend eine Beutelhülle aus einem chemisch verfestigten Vliesstoff, der cellulosische Fasern enthält und bei dessen Herstellung dem Binder ein zusätzliches Vernetzungsmittel zugegeben wurde, das mit Cellulosemolekülen eine kovalente chemische Bindung z.B. durch Ester- oder Ether-Bindungen ausbilden kann und ein in der Beutelhülle angeordnetes Füllmaterial.

## Beschreibung

### Gebiet der Technik

Die Erfindung betrifft einen Oralen Beutel (Oral Pouch) umfassend eine Beutelhülle aus einem vernetzten Vliesstoff (Vlies) und ein darin angeordnetes Füllmaterial.

### Bisheriger Stand der Technik

Bekannt sind orale Beutel, die eine in der Regel feuchte Tabakzusammensetzung oder ein nikotinhaltiges Substrat in einem Beutelchen aus einem Vliesstoff enthalten (Oraltabakpackungen). Snus ist eine insbesondere in Skandinavien verbreitete Form von Oraltabak, der aus getrockneten, gemahlenem, mit Wasser, Salz und Aromen versehenem Tabak hergestellt wird. Teilweise wird statt Tabak auch ein nikotinhaltiger Ersatzstoff verwendet, dem ggf. Geschmacksstoffe zugesetzt sind. Daneben sind auch orale Beutel bekannt, die statt des feuchten Tabaks einen trockenen, häufig nicht bräunlichen, sondern weißen nikotinhaltigen Ersatzstoff enthalten. Der Snus-Beutel wird hinter der Oberlippe oder Unterlippe platziert. Innerhalb von 15 bis 60 Minuten setzt er den Tabakgeschmack bzw. die zugesetzten Geschmacksstoffe und das Nikotin frei. Die freigesetzten Stoffe werden über die Mundschleimhaut vom Körper aufgenommen. Danach wird der Beutel aus dem Mund entfernt.

Bekannt sind ferner orale Beutel für die Aufnahme von Medikamenten oder von Aufputschmitteln oder anderen Wirkstoffen, wie z.B. Koffein oder Taurin über die Mundschleimhaut.

Bei oralen Beuteln, die z.B. für Nikotin Beutel (Nicotine Pouch) verwendet werden, kann eine Wechselwirkung zwischen den in den Beuteln enthaltenen aktiven Substanzen (z.B. Pulvern, Granulaten etc.) und dem Vliesstoff auftreten, die für die Funktionalität des oralen Beutels nachteilig ist. So wird bei oralen Nikotin Beuteln in Abhängigkeit von der Zusammensetzung der enthaltenen Substanzen eine z.T. deutliche Abnahme der Festigkeit des Vliesstoffes und der Siegelnaht beobachtet. Dieser Effekt wird besonders bei zunehmendem Feuchtigkeitsgehalt der Pulver und der Verwendung von "strong flavours" (z.B. Wintergreen) beobachtet und tritt besonders bei Vliesen auf, die mittels Bindemittel vernetzt sind (z.B. Wetlaid oder mit Binder verfestigte Krempelvliese). Neben dem Verlust der Festigkeit von Vlies und Siegelnaht wird teilweise auch eine Klebrigkeit der Vliesstoffe bei strong flavour Pulvern mit hohem Feuchtigkeitsgehalt (moist powder) beobachtet.

Die EP 4 070 671 A1 beschreibt einen oralen Beutel, der eine Beutelhülle aus einem chemisch verfestigten Vliesstoff und ein darin eingefülltes Füllmaterial umfasst, dass Nikotin und Zitronensäure als Geschmacksstoff enthalten. Beim oralen Gebrauch wird der Geschmacksstoff freigegeben, um einen sauren Geschmackseindruck zu erzeugen.

### Technische Aufgabe

Der Erfindung liegt die Aufgabe zugrunde, einen thermisch siegelfähigen Vliesstoff für einen oralen Beutel und einen oralen Beutel mit einer Beutelhülle aus einem vernetzten Vliesstoff und einem darin enthaltenen Füllmaterial zur Verfügung zu stellen, dessen Anwendungseigenschaften bei Verwendung als Hülle eines oralen Beutels weniger durch das Füllmaterial des Beutels beeinträchtigt wird.

### Lösung der Aufgabe

Die Aufgabe wird erfindungsgemäß durch einen vernetzten Vliesstoff gemäß Anspruch 1 und durch einen oralen Beutel gemäß Anspruch 11 gelöst. Vorteilhafte Ausführungsarten des vernetzten Vliesstoffes und des oralen Beutels sind in Unteransprüchen und in der nachfolgenden Beschreibung angegeben.

### Vorteilhafte Wirkungen der Erfindung

Untersuchungen der Anmelderin haben ergeben, dass der Effekt des Verlustes der Festigkeit von Vlies und Siegelnaht und des Auftretens einer Klebrigkeit auch in Vliesstoffen beobachtet wird, die neben dem Binder nur Fasern verwenden (z.B. Zellulose, Polypropylen) die inert gegenüber den Inhaltsstoffen von "strong flavour" Pulvern sind. Daher ist von einer Wechselwirkung des Binders mit in den strong flavour Pulvern enthaltenen Wirkstoffen auszugehen. Der beschriebene Effekt ist weitgehend reversibel, so dass die Vliesstoffe ihre Festigkeit größtenteils zurückgewinnen, wenn man das Vlies an der Luft liegen lässt und die im strong flavour enthaltenen Wirkstoffe einschließlich Wasser entweichen lässt. Auch ein Abspülen und Trocknen des Vlieses führt zu einem weitgehenden Wiedergewinn der Festigkeit des Vlieses. Daher kann davon ausgegangen werden, dass der beobachtete Effekt nicht auf einer chemischen Reaktion, sondern auf einem physikalischen Effekt beruht, bei dem Wirkstoffe aus dem im oralen Beutel eingeschlossenen Substanzen in die Struktur des Binders eindringen und ein Quellen verursachen oder als Weichmacher wirken. Da der Effekt mit zunehmendem Feuchtigkeitsgehalt des Pulvers zunimmt, ist es denkbar, dass Wassermoleküle im Wirkmechanismus beteiligt sind.

Erfindungsgemäß wird bei der Herstellung des Vliesstoffes, zellulosische Fasern enthält, beispielsweise Zitronensäure als zusätzliches Vernetzungsmittel gemeinsam mit einem (Dispersions)Binder den Fasern einer Faserlage zugegeben. Wenn die Faserlage dann in einen Trockner überführt wird, kann die Zitronensäure bei den im Trockner herrschenden Temperaturen mit den Zellulose-Molekülen unter Ausbildung von Esterbindungen unter Freisetzung von Wasser reagieren. Durch die Entfernung es Wassers in Trockner wird das Reaktionsgleichgewicht praktisch vollständig zur Esterverbindung verschoben.

Neben der Ausbildung von Esterbindungen zu den Zellulosemolekülen sind auch andere Vernetzungsmittel denkbar, die eine kovalente Bindung zum Zellulosemolekül ausbilden können. Beispielhaft seien hier Derivate des Epichlorhydrins genannt (z.B. Polyamidoamine epichlorohydrin (PAAE)), die eine Etherbindung zum Zellulosemolekül ausbilden können.

Zitronensäure wird in der Papierindustrie als Vernetzungsmittel eingesetzt, um die Festigkeit von Papieren zu erhöhen. Bei der Erhöhung der Nassfestigkeit von Papier mittels Vernetzung durch Zitronensäure ist der Effekt permanent (verschwindet nicht beim Verdampfen des Wassers...) und beruht auf einer Vernetzung der glycosidisch verknüpften Glucoseeinheiten der Zellulose und/oder der Zitronensäure über die Ausbildung von Estergruppen.

Setzt man Zitronensäure dem (Dispersions)Binder bei der Herstellung eines chemisch mittels Binder verfestigten Vlieses, das einen hohen Anteil an zellulosischen Fasern enthält, zu, so bekommt man überraschenderweise unabhängig vom verwendeten Binder einen Wegfall oder zumindest eine starke Verminderung der Klebrigkeit und sehr unterschiedliche Ergebnisse bezüglich des Einflusses des Vernetzungsmittels auf die Festigkeit bzw. die Siegelfestigkeit des Vlieses. Dies wird erfindungsgemäß zur Schaffung eines vernetzten Vliesstoffes für einen oralen Beutel mit zumindest stark reduzierter Klebrigkeit und erhöhter Längsfestigkeit und/oder Siegelfestigkeit unter Einwirkung von Speichel mit Wirkstoffen aus einem Füllmaterial eines oralen Beutels genutzt.

Die Erfindung wird nachfolgend anhand der anliegenden Zeichnungen von Ausführungsbeispielen näher erläutert. In den Zeichnungen zeigen:
FIG. 1 ein erfindungsgemäßer Snus-Beutel in der Vorderansicht;
FIG. 2 den Snus-Beutel in der Rückansicht;
FIG. 3a/b Längsfestigkeit des Vliesstoffes bei Zugabe von Zitronensäure zum Vinacryl-Binder;
FIG. 4 Siegelfestigkeit des Vliesstoffes bei Zugabe von Zitronensäure zum Vinacryl-Binder;
FIG. 5a/b Längsfestigkeit des Vliesstoffes bei Zugabe von Zitronensäure zum Plextol-Binder;
FIG. 6 Siegelfestigkeit des Vliesstoffes bei Zugabe von Zitronensäure zum Plextol-Binder;

Gemäß Fig. 1 und 2 umfasst ein Snus-Beutel 1 einen Beutel 2 aus einem Vliesstoff 3, in dem kleinen Mengen aus Tabakmaterial 4 und/oder ein anderes nikotinhaltiges Material oder anderen Wirkstoffes angeordnet ist. Bei dem Tabakmaterial 4 handelt es sich beispielsweise um Snus. Der Vliesstoff 3 ist aus einer Fasermischung mit 80 % Viskosefasern und aus 20 % PP-Fasern, die mit einem chemischen Binder verfestigt sind, hergestellt.

Der Beutel 2 ist als Schlauchbeutel ausgebildet. Ein Streifen aus dem Vliesstoff 3 ist an den Längsseiten übereinandergeschlagen und die Längsränder sind durch eine längsgerichtete Heißsiegelnaht 5 miteinander verbunden. Ferner sind die beiden Querränder des Beutels 2 durch quergerichtete Heißsiegelnähte 6, 7 miteinander verbunden.

Bei der Anwendung wird der Snus-Beutel 1 hinter der Unterlippe oder der Oberlippe platziert. Speichel aus der Mundhöhle dringt ein und löst Nikotin und andere Geschmacksstoffe bzw. Wirkstoffe aus dem Tabakmaterial 4 bzw. im Beutel enthaltenen Substrat, heraus, die über den Speichel an die Mundschleimhaut gelangen und dort vom Körper aufgenommen werden.

Für die Ermittlung der Eigenschaften der erfindungsgemäßen Vliesstoffe werden die folgenden Prüfmethoden verwendet:
- NWSP 130.1.R0 (15) (Flächengewicht) (edana / inda)
- Für die Ermittlung der Siegelnahtfestigkeit wird das Prüfverfahren für Vliesstoffe gemäß DIN EN 29073-3 zugrunde gelegt. Für die Herstellung der versiegelten Muster für die Prüfung der Siegelfestigkeit wurde das Prüfgerät HS-2 des Herstellers RDM Test Equipment Ltd., Unit 39, Golds Nurseries Business Park, Jenkins Drive, Elsenham, Herts. CM22, 6JX, England. verwendet.
- EDANA WSP 110.4 Längsfestigkeit/Querfesigkeit (trocken bzw. nass) in Maschinenrichtung bzw. Querrichtung
- EDANA WSP 110.4 Dehnung in Maschinen (Längs)- und Querrichtung (trocken bzw. nass)
- Zur Ermittlung der Klebrigkeit der unterschiedlichen Vliesstoffe werden jeweils zwei Lagen des Vliesstoffes (15 cm x 15 cm) auf einer glatten Oberfläche aufeinandergelegt und mit einem rechteckigen Gewicht aus Stahl (2 kg) mit den Maßen 15 cm X 15 cm für 5 Minuten bei 23 °C und einer relativen Luftfeuchtigkeit von 50 % beschwert. Anschließend werden die Vliesstoffe händisch auseinandergezogen und vom Prüfenden vergleichend beurteilt und bezüglich der Klebrigkeit relativ zueinander bewertet. Der Test wird mit mindestens 4 unabhängigen Prüfern durchgeführt, wobei jeweils nur zwei unterschiedliche Vliesstoffe gegeneinander vergleichen werden.

### Beispiel 1)

Eine Fasermischung aus 80% Viskosefasern (0,9 dtex, 40mm Länge) und 20% PP-Fasern (1,7 dtex, 40 mm Länge) und einem Flächengewicht von 17 g/m² wird mittels eines in einem Schaumfoulard aufgetragenen Dispersionsbinders (Vinacryl 4378 von Celanese) bei 160 °C in einem Trommeltrockner zu einem Vlies mit einem Flächengewicht von 34 g/m² verfestigt (Feststoffanteil des Binders des gebildeten Vliesstoffes: 50%). Vom gebildeten Vliesstoff werden die Zugfestigkeit in Maschinenrichtung sowie die Siegelnahtfestigkeit in Maschinenrichtung gemessen (zur Ausbildung der Siegelnaht siehe Beschreibung der Prüfmethode).

In einem zweiten Experiment mit gleicher Faserzusammensetzung und gleichem Binderanteil wird dem Binder 1 Gew.% bzw. 0,5 Gew.% (bezogen auf des Feststoffanteil des Binders) Zitronensäure zugesetzt bevor der Binder im Schaumfoulard auf den Fasern aufgetragen und in einem Trommeltrockner bei 160 °C getrocknet und ausgehärtet wird. Auch hier beträgt das Flächengewicht des Vlieses 34 g/m².

Von diesem mit Zitronensäure behandelten Vlies werden die Vliesfestigkeit in Maschinenrichtung sowie die Siegelnahtfestigkeit in Maschinenrichtung gemessen.

Beide Vliese (sowohl Vlies-Probekörper als auch Vliesprobekörper mit Siegelnaht zur Bestimmung der Siegelfestigkeit) werden anschließend bei 23°C in ein Nikotin-Pulver mit starkem Geschmackstoff ((Angaben in Gewichtsprozent): 5 % Xylitol, 63,6% MCC 200 (mikrokristalline Zellulose), 0,4% Sucralose, 1% NaCl, 1,5% Nikotin, 7,5% Wasser, 13,5% Glycerol, 7,45% Wintergreen Flavour HR.CNT007) ein einem luftdicht verschlossenen Gefäß eingelegt (Muster werden nachfolgend in den Abbildungen als "mariniert" bezeichnet). Nach 5 Tagen werden die Festigkeit in Längsrichtung sowie die Siegelfestigkeit in Längsrichtung ermittelt.

**Tab. 1 Klebrigkeit des Vliesstoffes mit/ohne Zugabe von Zitronensäure zum Vinacryl Binder.**

| Bewertung der Klebrigkeit des in Nikotinpulver mit Nikotinzusatz eingelegten Vlieses (Vinacryl Binder) im Panel-Test (n=5): | | | |
|---|---|---|---|
| Vlies | klebt weniger | klebt mehr | gleich |
| 0% Zitronensäure | 0 | 4 | 1 |
| 0,5 % Zitronensäure | 4 | 0 | 1 |

Abbildung 1 ist zu entnehmen, dass die Zugabe von Zitronensäure die Längsfestigkeit des mit Vinacryl Binder verfestigten Vlieses sowohl für unbehandelte Vlies als auch für das in Nikotinpulver mit Wintergreen-Zusatz eingelegte Vlies erhöht. Dies könnte damit gedeutet werden, dass die Zitronensäure sich mit den im Vlies enthaltenen Cellulosefasern (Viskose) unter Bildung von Esterbindungen vernetzt. Dies könnte auch die Beobachtung erklären, dass das mit Zusatz von Zitronensäure zum Binder hergestellte Vlies eine reduzierte Klebrigkeit hat, nachdem das Vlies im Nikotinpulver mit Wintergreen-Zusatz eingelegt wurde.

Abbildung 2 ist zu entnehmen, dass die Siegelfestigkeit des mit Vinacryl verfestigten Vlieses durch den Zusatz von Zitronensäure zum Binder deutlich reduziert wird. Nach Behandlung des Vlieses mit dem Nikotinpulver mit Wintergreen-Zusatz ist nur ein sehr geringer Anstieg der Siegelfestigkeit durch den Zusatz der Zitronensäure zu erkennen.

Es ist scheint, dass die Zitronensäure mit dem Vinacryl-Binder reagiert und dessen Fähigkeit zur Ausbildung einer stabilen Siegelnaht reduziert. Da sowohl der Binder als auch die im Vlies enthaltenen PP-Fasern zur Ausbildung der thermischen Siegelnaht beitragen, wobei PP gegenüber Zitronensäure weitgehend inert ist, ist davon auszugehen, dass die Zitronensäure mit dem Vinacryl Polymer reagiert und dessen thermische Siegelfähigkeit reduziert. Dies könnte durch eine Vernetzungsreaktion erfolgen, die den Binder in eine vernetzte Struktur überführt, die nur reduzierte thermoplastische Eigenschaften hat und somit nur eine schwächere thermische Siegelnaht ausbilden kann.

Bei dem mit Vinacryl verfestigten Vlies wird die Klebrigkeit des Vliesstoffes nach Einwirkung von Nikotinpulver mit Wintergreen Zusatz etwas reduziert. Dies wurde in einem haptischen Vergleichstest mit 5 Probanden ermittelt. Die Probanden bewerteten die Klebrigkeit von Vliesproben (Vlies ohne Zitronensäure Zusatz und Vlies mit 0,5% Zitronensäure Zusatz), die für 5 Tage in einem Nikotinpulver mit Wintergreen Zusatz eingelegt waren vergleichend. Wie in Tabelle 1 zu sehen, bewerten 4 der 5 Probanden die Klebrigkeit des mit 0,5% Zitronensäure Zusatz hergestellten Vlieses als etwas geringer als die des unbehandelten Vlieses. Ein Proband stellte keinen Unterschied der Klebrigkeit fest.

### Beispiel 2:

Eine Fasermischung aus 80% Viskosefasern (0,9 dtex, 40mm Länge) und 20% PP-Fasern (1,7 dtex, 40 mm Länge) und einem Flächengewicht von 17 g/m² wird mittels eines in einem Schaumfoulard aufgetragenen Dispersionsbinders (Plextol B 500 von Synthomer) bei 170 °C in einem Trommeltrockner zu einem Vlies mit einem Flächengewicht von 34 g/m² verfestigt (Feststoffanteil des Binders des gebildeten Vliesstoffes: 50%). Vom gebildeten Vliesstoff werden die Zugfestigkeit in Maschinenrichtung sowie die Siegelnahtfestigkeit in Maschinenrichtung gemessen (zur Ausbildung der Siegelnaht siehe Beschreibung der Prüfmethode).

In einem zweiten Experiment mit gleicher Faserzusammensetzung und gleichem Binderanteil wird dem Binder 1 Gew.% bzw. 0,5 Gew.% (bezogen auf des Feststoffanteil des Binders) Zitronensäure zugesetzt bevor der Binder im Schaumfoulard auf den Fasern aufgetragen und in einem Trommeltrockner bei 170 °C getrocknet und ausgehärtet wird. Auch hier beträgt das Flächengewicht des Vlieses 34 g/m².

Von diesem mit Zitronensäure behandelten Vlies werden die Vliesfestigkeit in Maschinenrichtung sowie die Siegelnahtfestigkeit in Maschinenrichtung gemessen.

Beide Vliese (sowohl Vlies-Probekörper als auch Vliesprobekörper mit Siegelnaht zur Bestimmung der Siegelfestigkeit) werden anschließend bei 23°C in ein Nikotin-Pulver mit starkem Geschmackstoff ((Angaben in Gewichtsprozent): 5 % Xylitol, 63,6% MCC 200 (mikrokristalline Zellulose), 0,4% Sucralose, 1% NaCl, 1,5% Nikotin, 7,5% Wasser, 13,5% Glycerol, 7,45% Wintergreen Flavor HR.CNT007) ein einem luftdicht verschlossenen Gefäß eingelegt (Muster werden nachfolgend in den Abbildungen als "mariniert" bezeichnet). Nach 5 Tagen werden die Festigkeit in Längsrichtung sowie die Siegelfestigkeit in Längsrichtung ermittelt.

**Tab. 2 Klebrigkeit des Vliesstoffes mit/ohne Zugabe von Zitronensäure zum Plextol Binder.**

| Bewertung der Klebrigkeit des in Nikotinpulver mit Nikotinzusatz eingelegten Vlieses (Plextol Binder) im Panel-Test (n=5): | | | |
|---|---|---|---|
| Vlies | klebt weniger | klebt mehr | gleich |
| 0% Zitronensäure | 0 | 2 | 3 |
| 0,5 % Zitronensäure | 2 | 0 | 3 |

Abbildung 3 ist zu entnehmen, dass die Zugabe von Zitronensäure die Längsfestigkeit (trocken bzw. nass) des Vlieses für das nicht mit Nikotinpulver mit Wintergreen-Zusatz behandelte Vlies nur geringfügig verändert wird aber für das im Nikotinpulver mit Wintergreen-Zusatz eingelegte Vlies relativ zum unbehandelten Vlies deutlich erhöht ist. Auch das mit Plextol Binder hergestellte Vlies zeigt den Effekt, dass das mit Zusatz von Zitronensäure zum Binder hergestellte Vlies eine deutlich reduzierte Klebrigkeit hat, nachdem das Vlies im Nikotinpulver mit Wintergreen-Zusatz für 5 Tage bei 23 °C eingelegt wurde.

Abbildung 4 ist zu entnehmen, dass die Siegelfestigkeit des Vlieses durch den Zusatz von Zitronensäure zum Plextol B 500 Binder im Gegensatz zum mit Vinacryl Binder verfestigten Vlies deutlich erhöht wird.

Nach Behandlung des Vlieses mit dem Nikotinpulver mit Wintergreen-Zusatz, ist zu erkennen, dass der Abfall der thermischen Siegelfestigkeit durch die Zugabe von Zitronensäure zum Plextol Binder deutlich reduziert wird, so dass eine deutlich höhere thermische Siegelfestigkeit mit zunehmendem Anteil an zugesetzter Zitronensäure zu beobachten ist.

Im Gegensatz zum Vinacryl Binder ist bei Zusatz von Zitronensäure zum Plextol B 500 Binder kein negativer Einfluss auf die Siegelfähigkeit des Binders zu beobachten. Die beiden chemisch ähnlichen Binder (Vinacrly: teilweise selbstvernetzende Mischung aus auf Vinylacetat- und Butylacrylat basierenden Polymeren / Plextol: nicht selbstvernetzendes thermoplastisches Acryl-Polymer) unterscheiden sich maßgeblich darin, dass der Vinacryl Binder teilweise selbstvernetzend ist, während der Plextol Binder nicht selbstvernetzend ist und aus einer Dispersion eines thermoplastischen Acryl-Polymers besteht. Der überraschende Unterschied im Verhalten der beiden Binder gegenüber dem Zusatz von Zitronensäure zur Erhöhung der Vliesfestigkeit und Siegelnahtfestigkeit scheint darauf zu beruhen, dass die selbst-vernetzenden Gruppen des Vinacryl Binders mit der Zitronensäure reagieren und so dessen Fähigkeit zur Ausbildung einer stabilen thermischen Siegelnaht einschränken während der Zusatz von Zitronensäure zum Plextol Binder zu keiner Vernetzung des Binders führt, so dass dessen thermische Siegelfähigkeit erhalten bleibt und die Zitronensäure durch Reaktion mit den Cellulose-Molekülen zur Festigung des Vlieses beiträgt.

Bei dem mit Plextol verfestigten Vlies wird die Klebrigkeit des Vliesstoffes nach Einwirkung von Nikotinpulver mit Wintergreen Zusatz geringfügig reduziert. Dies wurde in einem haptischen Vergleichstest mit 5 Probanden ermittelt. Die Probanden bewerteten die Klebrigkeit von Vliesproben (Vlies ohne Zitronensäure Zusatz und Vlies mit 0,5% Zitronensäure Zusatz), die für 3 Tage in einem Nikotinpulver mit Wintergreen Zusatz eingelegt waren vergleichend. Wie in Tabelle 2 zu sehen, bewerten 2 der 5 Probanden die Klebrigkeit des mit 0,5% Zitronensäure Zusatz hergestellten Vlieses als etwas geringer als die des unbehandelten Vlieses. Drei Proband stellte keinen Unterschied der Klebrigkeit fest.

## Patentansprüche

1. Oraler Beutel umfassend eine Beutelhülle aus einem chemisch verfestigten Vliesstoff, der cellulosische Fasern enthält und bei dessen Herstellung dem Binder ein zusätzliches Vernetzungsmittel zugegeben wurde, das mit Cellulosemolekülen eine kovalente chemische Bindung z.B. durch Ester- oder Ether-Bindungen ausbilden kann und ein in der Beutelhülle angeordnetes Füllmaterial.

2. Beutel nach Anspruch 1, wobei das zugesetzte Vernetzungsmittel eine zwei- oder höherwertige Carbonsäure ist wie z.B. Zitronensäure, Adipinsäure, Weinsäure, Maleinsäure oder Bernsteinsäure.

3. Beutel nach Ansprüchen 1 bis 2, wobei die als Vernetzungsmittel verwendete mehrwertige Carbonsäure zusätzlich mindestens eine Alkohol-Gruppen enthält wie z.B. Zitronensäure.

4. Beutel gemäß Anspruch 1, wobei das verwendete Vernetzungsmittel zur Klasse der Aminosäuren gehört.

5. Beutel gemäß Anspruch 1, wobei das verwendete Vernetzungsmittel zur Klasse der Epichlorhydrin-Derivate, z.B. Polyaminoamid-Epichlorohydrine (PAE) gehört.

6. Beutel gemäß einem der Ansprüche 1 bis 5, bei dem das Vlies nach mindestens 5 tägiger Lagerung bei 30 °C in einer Pulver Mischung aus (Angaben in Gewichtsprozent): 5 % Xylitol, 63,6% MCC 200 (mikrokristalline Zellulose), 0,4% Sucralose, 1% NaCl, 1,5% Nikotin, 7,5% Wasser, 13,5% Glycerol, 7,45% Wintergreen Flavor HR.CNT007 eine Siegelnahtfestigkeit von mindestens 2 N/5cm, bevorzugt 4 N/5cm hat.

7. Beutel gemäß einem der Ansprüche 1 bis 6, bei dem das Vlies nach mindestens 5 tätiger Lagerung bei 30 °C in einer Mischung aus (Angaben in Gewichtsprozent): 5 % Xylitol, 63,6% MCC 200 (mikrokristalline Zellulose), 0,4% Sucralose, 1% NaCl, 1,5% Nikotin, 7,5% Wasser, 13,5% Glycerol, 7,45% Wintergreen Flavor HR.CNT007 eine Längsfestigkeit von mindestens 10 N/5cm, bevorzugt mindestens 20 N/5cm und besonders bevorzugt mindestens 30 N/5cm hat.

8. Beutel gemäß einem der Ansprüche 1 bis 7, bei dem das Vlies nach mindestens 5 tätiger Lagerung bei 25 °C in einer Mischung aus (Angaben in Gewichtsprozent): 5 % Xylitol, 63,6% MCC 200 (mikrokristalline Zellulose), 0,4% Sucralose, 1% NaCl, 1,5% Nikotin, 7,5% Wasser, 13,5% Glycerol, 7,45% Wintergreen Flavor HR.CNT007 in einer vergleichenden haptischen Bewertung durch mindestens 5 Prüfer mindestens 70% der Prüfer den mit zusätzlichem Vernetzungsmittel hergestellten Beutel als weniger klebrig bewertet als der ohne zusätzliches Vernetzungsmittel hergestellte Beutel.

9. Beutel gemäß einem der Ansprüche 1 bis 8, bei dem der Binder eine teilweise selbstvernetzende Mischung aus auf Vinylacetat- und Butylacrylat basierenden Polymeren ist und der Vliesstoff ein Anteil an thermoplastischen Fasern aufweist, der eine Siegelfestigkeit von mindestens 2 N/50mm, vorzugsweise mindesten 4 N/50mm, bewirkt.

10. Beutel gemäß einem der Ansprüche1 bis 9, bei dem der Binder ein nicht selbstvernetzendes thermoplastisches Acryl-Polymer ist.

11. Beutel gemäß einem der Ansprüche 1 bis 10, bei dem das Füllmaterial mindestens eines der nachfolgenden Materialien oder Stoffe umfasst: (i) ein Tabakmaterial oder ein anderes pflanzliches Material, (ii) ein anderes nikotinhaltiges Material, (iii) einen Nikotinersatzstoff (iv) einen Arzneistoff oder einen anderen Wirkstoff, (v) ein Nahrungsergänzungsmittel, (vi) ein Aufputschmittel,(vii) einen Geschmacksstoff, (viii) einen Aromastoff, (ix) einen Farbstoff oder (x) ein mit einem (Wirk)Stoff beladenes Trägermaterial.
